# EUROPÄISCHE PATENTSCHRIFT

(11) **EP 0 931 128 B1**
(45) Veröffentlichungstag und Bekanntmachung des Hinweises auf die Patenterteilung: **28.05.2003**
(21) Anmeldenummer: 97943878.5
(22) Anmeldetag: 22.09.1997
(51) Int. Cl.: C10M 173/02, B05D 3/00

(54) **VERWENDUNG VON SCHMIERMITTEL AUF BASIS VON POLYOLEN BEIM SCHNEIDEN VON ELASTOMEREN**
USE OF POLYOL-BASED LUBRICANT FOR CUTTING ELASTOMERS
UTILISATION DES LUBRIFIANTS A BASE DE POLYOLS POUR LA COUPE DES ELASTOMERES

(30) Priorität: 01.10.1996 DE 19640489
(43) Veröffentlichungstag der Anmeldung: 28.07.1999
(73) Patentinhaber: Henkel Teroson GmbH, 69123 Heidelberg (DE)
(72) Erfinder: BECK, Horst, D-67373 Dudenhofen (DE)
(74) Vertreter: Mathes, Nikolaus, Dr.
(86) Internationale Anmeldenummer: EP9705185
(87) Internationale Veröffentlichungsnummer: WO98014539

(56) Entgegenhaltungen:
- US-A- 4 756 767
- US-A- 5 165 336
- US-A- 5 429 815
- US-A- 5 476 411

## Beschreibung

Die vorliegende Erfindung betrifft die Verwendung eines Schmiermittels auf der Basis von wässrigen Lösungen und/oder Emulsionen von Polyetherpolyolen beim Schneiden von ausgehärteten Elastomeren.

Das Schneiden von Elastomeren mit den verschiedensten Werkzeugen stößt wegen des gummielastischen Verhaltens dieser polymeren Zusammensetzungen immer wieder auf technische Schwierigkeiten. Im modernen Automobilbau sind die feststehenden Scheiben heute direkt mit der Karosserie verklebt. Hierzu wird in aller Regel ein elastomerer Kleb/Dichtstoff verwendet, in den meisten Fällen auf Basis von Polyurethan-Elastomeren. Im Reparaturfall müssen diese direkt verklebten Autoscheiben mit Hilfe von diversen Werkzeugen aus dem Rahmen herausgeschnitten werden. Hierzu existieren verschiedene Methoden, z.B. Schneidedraht, Messer aber auch elektrische bzw. pneumatisch betriebene Schwing- oder Vibrationsmesser. Derartige Messer sind beispielsweise in der DE-A-3838044 beschrieben.

Beim Einsatz solcher Schwingmesser wird sehr viel Reibungswärme erzeugt, so dass es bereits nach sehr kurzer Schneidezeit zu Zersetzungsreaktionen kommt, was sofort an einer Rauchentwicklung zu beobachten ist. Diese Wärmeentwicklung ist sowohl aus arbeitshygienischen Gründen als auch aus technischen Gründen bedenklich. Die arbeitshygienischen bzw. gesundheitlichen Bedenken begründen sich auf der Entwicklung von Rauchgasen, deren chemische Zusammensetzung selten genau bekannt ist, da sie sowohl von der Zusammensetzung des Elastomeren als auch von der akut herrschenden Zersetzungstemperatur abhängig ist. Der Verarbeiter hat in der Regel seinen Kopf relativ nahe am Ort der Rauch- bzw. Gasentwicklung, daher kommt es fast zwangsläufig zum Einatmen der Dämpfe. Arbeitsschutzmaßnahmen hierfür existieren in der Regel nicht und sind auch schwierig in die Praxis umzusetzen.

Die technischen Bedenken begründen sich in der schlechten Kontrollierbarkeit bei der Führung des Messers unter diesen Bedingungen, aber auch darin, dass die Messer leicht bis zum "Ausglühen" ausgeheizt werden. Diese starke thermische Beanspruchung der Messer führt zu sehr kurzen Standzeiten dieser Messer. Zusätzlich kann die starke thermische Belastung des Elastomeren im Schnittbereich zu starken chemischen Abbaureaktionen des Polymeren führen, dies hat zur Folge, dass die chemische und physikalisch-mechanische Beschaffenheit des Elastomeren stark verändert wird. Diese Veränderung führt zu erheblichen Problemen bei der Wiederverklebbarkeit.

Um die oben angegebenen Probleme zu umgehen, hat man in der Praxis bisher mehrere, bis heute unbefriedigende Wege beschritten:
- Kühlen des Schnittbereiches mit Lösungsmitteln, speziell mit Benzinen. Diese Methode verbietet sich bereits aus arbeitshygienischen Erwägungen. Neben der gesundheitlichen Problematik der Exposition der Verarbeiter mit Lösungsmitteldämpfen besteht hier auch ein andauerndes Verpuffungsrisiko wegen der entstehenden Lösungsmitteldampf-/Luftgemische. Letztere können sich sowohl an heiß gewordenen Schneidwerkzeugteilen als auch an den elektrischen Funken bei elektrisch betriebenen Schneidwerkzeugen entzünden.
- Die Kühlung/Schmierung des Schneidebereiches lässt sich mit Wasser nicht durchführen.
- Abkühlung des Schneidebereiches über Wartepausen. Hierbei wird ein kurzer Bereich geschnitten, bis es zur Rauchentwicklung kommt, dann wird die Klinge gekühlt. Dieses Verfahren ist sehr zeitaufwendig und wird alleine aus diesem Grunde kaum angewendet.
- Ein Anbieter von Schneidwerkzeugen empfiehlt nicht nur, sondern schreibt sogar die Verwendung eines Babyshampoos vor, um die Reibung im Schnittbereich herabzusetzen. Dazu wird eine Lösung dieses Shampoos in Wasser auf die Kleberaupe gesprüht und dann geschnitten. Zum Einsprühen der Kleberaupe einer Automobilfrontscheibe werden etwa 150 bis 200 ml dieser Detergenzlösung benötigt. Dieses Verfahren verhindert zwar die Wärmeentwicklung im Schneidebereich der Klebstoffraupe, da jedoch unweigerlich Detergentienreste auf der Schnittfläche verbleiben, wird durch dieses Verfahren ein sehr negativer Einfluss auf die Wiederverkiebbarkeit der Restraupe ausgeübt.

In allen Fällen, in denen die Schnittfläche des Elastomeren in einen erneuten Verklebungsprozess einbezogen wird, kann das letztgenannte Verfahren nicht angewendet werden, da wegen der auf der Schnittfläche verbleibenden Rückstände die Haltekraft des Klebers nach einer erneuten Verklebung auf sehr niedrige Festigkeitswerte sinkt.

Die US-A-5,476,411 offenbart eine Zusammensetzung enthaltend Glyzerin, Polyethylenglycole und Alkylpolyglykosid sowie deren Verwendung als flüssiges Hilfsmittel für Naßschleifverfahren. Gemäß der Lehre dieser Schrift eignen sich die dort offenbarten Zusammensetzungen zum Naßschleifen von Kunststoffen und /oder getrockneten oder vernetzten Beschichtungen von Lacken, um eine glatte Oberfläche zu erzielen. Zusätzlich enthalten diese Zusammensetzungen noch feinteilige abrasive Teilchen, die in der Flüssigkeit suspendiert sind. Fernerhin wird vorgeschlagen, daß diese Zusammensetzungen im Wasser von der behandelten Oberfläche gespült werden können bzw. sollen, bevor weitere Finish-Behandlungen erfolgen können.

Die US-A-4128452 beschreibt ein Messer zum Separieren klebend verbundener Materialien, insbesondere selbstklebende Etiketten. Bei diesem Messer befindet sich die Klinge in einer Scheide, die eine innere Auskleidung aus absorbierendem Material enthält. Eine Schmierflüssigkeit wie z.B. Silikonöl ist gleichmäßig auf dem absorbierenden Material der Scheide verteilt. Wenn die Klinge in die Scheide gesteckt wird oder aus ihr herausgezogen wird, wird eine dünne Schicht Schmiermittel auf alle Oberflächen der Klinge verteilt. Dies ermöglicht einen nahezu reibungslosen Kontakt zwischen der Klinge und dem zu separierenden Material. Dabei soll die Schmierflüssigkeit die Klebrigkeit des durchschnittenen Klebstoffes unterbinden.

Es bestand also die Aufgabe, ein Schmier- und Kühlmittel bereitzustellen, das es ermöglicht, Elastomere ohne Entwicklung von viel Reibungswärme zu schneiden, wobei die derart erzeugten Schnittflächen für einen erneuten Verklebungsprozess der Elastomerteile geeignet bleiben sollen. Für den Reparaturfall von direktverklebten Autoscheiben ist dies von besonderer Wichtigkeit, da bei einem Austausch defekt gewordener Autoscheiben eine sog. "Restraupe", d.h., eine Klebstoffschicht unterschiedlicher Stärke auf der Autokarosserie verbleibt. Auf diese Schnittfläche wird dann entweder direkt der Klebstoff für eine neu einzuklebende Scheibe aufgebracht, oder die Schnittfläche dient als Kontaktfläche für den auf die neu eingesetzte Scheibe aufgetragenen Klebstoff. Da eine verklebte Autoscheibe, insbesondere Windschutzscheibe und Heckscheibe ein integraler Bestandteil der Festigkeit und Steifigkeit einer Autokarosserie ist, schreiben die Autohersteller in ihren Spezifikationen Mindestzugscherfestigkeiten für derartige Verklebungen vor, sie betragen in der Regel mindestens 3 N/mm². In aller Regel werden mit Stan-dard-Klebern mehr als 5 N/mm² erreicht. Diese Werte müssen also auch bei einer Wiederverklebung erreicht werden.

Es wurde jetzt gefunden, dass bei der Verwendung von Schmiermitteln auf der Basis von wässrigen Lösungen und/oder Emulsionen von Polyetherpolyolen alle Nachteile der bisher angewandten Methoden vermieden werden. Diese Methode erlaubt eine schnelle und sichere Wiederverklebung von Autoscheiben und ist toxisch und arbeitshygienisch unbedenklich. Die Schmierung durch das Polyetherpolyol sowie die Kühlung der Klinge durch den Wasseranteil ist sehr gut und durch zahlreiche interne Praxisverversuche belegt. Die Wiederverklebbarkeit der Restraupe ist gegeben, wobei stets mindestens 85% der durch den Kleber vorgegebenen Zugscherfestigkeit erreicht werden. Mit diesen Werten werden die von allen Autoherstellern spezifizierten Werte für die Erstverklebung erreicht. Prinzipiell sind für die erfindungsgemäßen Schmiermittel zahllose Polyetherpolyole einsetzbar. Besonders bevorzugt sind Polyetherpolyole auf der Basis von linearen oder verzweigten Polyethylenglycolen, Polypropylenglycolen oder deren Copolymeren. Das Molekulargewicht bzw. die OH-Zahl und die Viskosität der Polyetherole kann dabei in weiten Grenzen variieren. Vorzugsbereiche sind für die OH-Zahl 500 bis 15mg KOH/g, ganz besonders bevorzugt sind OH-Zahlen von 50 bis 20 mg KOH/g. Die Viskosität derartiger Polyetherpolyole bei 25°C liegt zwischen 500 mPa.s und 3000 mPa.s. Die Bestimmung der OH-Zahl erfolgt dabei nach der DIN 53240, die Viskosität nach der DIN 51550. Zur Unterstützung der Mischbarkeit mit Wasser bzw. zur Gewährleistung einer stabilen Emulsion können Mischungen aus hoch- und niedermolekularen Polyetherpolyolen sowie kleinere Zusätze von Tensiden bzw. Emulgatoren mitverwendet werden. Hierbei werden in der Regel nichtionische Tenside einzeln oder in Mischungen eingesetzt, die vorzugsweise mindestens 2 OH-Gruppen pro Molekül enthalten. Ganz besonders bevorzugt sind die Alkylpolyglycoside, wie sie z.B. von der Fa. Henkel hergestellt und vertrieben werden. Zur Erhöhung der Lagerstabilität können dem erfindungsgemäßen Schmiermittel an sich bekannte und gängige Konservierungsmittel zugesetzt werden.

Für die eigentliche Anwendung als Schmier-/Kühlmittel genügt es, wenn in der auf die zu schneidende Klebstoffraupe bzw. Elastomerraupe aufgesprühten Lösung etwa 2 Gew.% Polyetherpolyol vorhanden sind. Zum effektiveren Transport vom Herstellort an den Einsatzort und zur besseren Lagerhaltung ist es jedoch zweckmäßig, zunächst ein Konzentrat herzustellen, das der Endanwender leicht mit Wasser verdünnen kann.

Eine typische erfindungsgemäße Zusammensetzung des Konzentrats für das Schmier/Kühlmittel enthält also:
- 15 bis 40 Gew.% Polyetherpolyol, ggf. bestehend aus einer Mischung mehrerer Polyetherpolyole
- 0,1 bis 3 Gew.% nichtionische Tenside, vorzugsweise Alkylpolyglycoside
- 0,05 bis 0,5 Gew.% Konservierungsmittel
- 56,5 bis 84,85 Gew.% demineralisiertes Wasser.

Die Verdünnungsmöglichkeit eines derartigen Konzentrates für die eigentliche Anwendung richtet sich nach dem Gehalt des Konzentrates an Polyetherpolyol, sie liegt zwischen etwa 1:8 bis 1:20.

Nachfolgend wird die Erfindung anhand eines besonders bevorzugten Ausführungsbeispiels näher erläutert.

### Beispiel 1

Ein Schmiermittel-Konzentrat wurde aus den folgenden Bestandteilen hergestellt: 29 Gew.% Polyetherpolyol (Lupranol 2040 der Fa. BASF, Hydroxylzahl ca. 28 mg KOH/g), 0,8 Gew.% Alkylpolyglycosid der Fa. Henkel, 0,2 Gew.% Acticid SPX, Fa. Thorchemie, 70 Gew.% demineralisiertes Wasser.
Es wurden das Polyol und das Tensid vorgelegt und mit einem Dissolver unter starkem Rühren langsam mit Wasser versetzt. Hierbei ist es besonders wichtig, eine besonders intensive Vermischung in der hochviskosen Phase zu erreichen, damit eine stabile Emulsion mit fein dispergierten Polyoltröpfchen entsteht.

### Beispiel 2

In einem Praxistest wurde das Schmiermittel gemäß Beispiel 1 für die eigentliche Anwendung 1:15 mit Wasser verdünnt und diese Flüssigkeit auf die Kleberraupe einer eingeglasten PKW-Frontscheibe gesprüht. Die ausgehärtete Kleberraupe konnte mit einem handelsüblichen Schwingmesser ohne Wärmeentwicklung geschnitten werden.

### Beispiel 3, Vergleichsbeispiel

Zur Ermittlung der Zugscherfestigkeit bei der Wiederverklebung wurden nach Primervorbehandlung Glasstreifen mit den Abmessungen 25x100x4mm und lackierte Stahlbleche 25x100x1mm mittels einer Kleberaupe bestehend aus dem einkomponentigen feuchtigkeitshärtenden Direkteinglasungsklebstoff Terostat 8597 der Fa. Teroson verklebt, so dass eine Schichtstärke von 5mm entstand. Die Herstellung dieser Prüfkörper und die Ermittlung der Zugscherfestigkeit erfolgte in Anlehnung an die DIN EN 1465. Eine derartige Verklebung (hier Originalverklebung genannt) erzielt nach Endaushärtung gemäß Herstellerangaben eine Zugscherfestigkeit von 5 bis 6 MPa.

Zur Simulation einer Ausglasung wurden die zugänglichen, zur Schnittfläche senkrechten Flächen der ausgehärteten Kleberaupe zum einen mit dem erfindungsgemäßen Schmier-/-Kühlmittel eingesprüht und zum Vergleich wurde eine nach Angaben des Werkzeugherstellers hergestellte Lösung eines Babyshampoos mit Wasser auf die Kleberaupe gesprüht und die Prüfkörper entsprechend geschnitten. Zur Wiederverklebung wurden neue Glasstreifen genommen, die nach Vorreinigung mit dem Primer Terostat 8510 der Fa. Teroson vorbehandelt wurden. Auf die nach Herstellerangaben abgelüftete Primeroberfläche wurde eine entsprechende Menge Terostat 8597 aufgebracht. Sodann wurden die Blechstreifen aus den Schneidversuchen, auf denen sich noch die nicht weiter vorbehandelte Restraupe befand, zur Simulation einer Wie-derverklebung verwendet, so dass wiederum eine Klebefuge mit 5mm Schichtstärke entstand.

Bei den Prüfkörpern, die Restraupen enthielten, die unter Verwendung des erfindungsgemäßen Schmier-/Kühlmittels geschnitten wurden, wurden nach Erreichung der Endfestigkeit der Klebeverbindung in jedem Fall mehr als 5 N/mm² erreicht. Bei den Prüfkörpern, die Restraupen enthielten, die unter Verwendung des Babyshampoos geschnitten wurden, ergab der Zugscherversuch Festigkeitswerte unter 1 N/mm².

Hieraus wird deutlich, dass bei Verwendung eines empfohlenen Schmier-/Kühlmittels gemäß Stand der Technik ein deutliches Sicherheitsrisiko in bezug auf die Zugscherfestigkeit der Wiederverklebung vorliegt, während bei Verwendung des erfindungsgemäßen Schmier-/Kühlmittels Wiederverklebungswerte erzielt werden, die deutlich oberhalb der von den Autoherstellern verlangten Mindestwerte von 3 N/mm² liegen.

## Patentansprüche

1. Verwendung einer Zusammensetzung auf Basis von wäßrigen Lösungen und/oder Emulsionen von Polyetherpolyolen als Schmiermittel zum Schmieren und Kühlen beim Schneiden von ausgehärteten elastomeren Kleb-/Dichtstoff-Fugen oder von ausgehärteten elastomeren Formteilen oder Profilen.

2. Verwendung nach Anspruch 1, **dadurch gekennzeichnet, daß** das Schmiermittel Wasser, mindestens ein Polyetherpolyol, ein oder mehrere nichtionische(s) Tensid(e) und ggf. Konservierungsmittel enthält.

3. Verwendung nach mindestens einem der vorhergehenden Ansprüche, **dadurch gekennzeichnet, daß** das Polyetherpolyol aus der Gruppe der linearen oder verzweigten Polyethylenglycole, Polypropylenglycole oder deren Copolymere ausgewählt wird.

4. Verwendung nach Anspruch 3, **dadurch gekennzeichnet, daß** das Polyol eine OH-Zahl von 500 bis 15 mgKOH/g (DIN 53240), vorzugsweise von 50 bis 20 mgKOH/g und eine Viskosität bei 25°C von 500 mPa.s bis 3000 mPa.s (DIN 51550) hat.

5. Verwendung nach einem der Ansprüche 2 bis 4, **dadurch gekennzeichnet, daß** das/die Tensid(e) mindestens 2 OH-Gruppen enthält/enthalten.

6. Verwendung nach Anspruch 5, **dadurch gekennzeichnet, daß** das/die Tensid(e) ein Alkylpolyglykosid ist/sind.

7. Verfahren zum Schneiden von ausgehärteten elastomeren Kleb-/Dichtstoff-Fugen oder elastomeren Formteilen, **gekennzeichnet durch** die folgenden Schritte
- Einsprühen oder Bestreichen der zu schneidenden Bereiche des Elastomeren mit dem Schmiermittel gemäß Anspruch 1 bis 6,
- Schneiden des Elastomeren mit einem Vibrations- oder Schwingmesser oder einem Schneidedraht,
- ggf. kraftschlüssige Wiederverklebung auf mindestens einer der Schnittflächen.

## Claims

1. The use of a composition based on aqueous solutions and / or emulsions of polyether polyols as lubricant for lubricating and cooling in the cutting of cured elastomeric adhesive/sealant joints or of cured elastomeric moldings or profiles.

2. The use as claimed in claim 1, **characterized in that** the lubricant contains water, at least one polyether polyol, one or more nonionic surfactant(s) and optionally preservatives.

3. The use as claimed in any of the preceding claims, **characterized in that** the polyether polyol is selected from the group consisting of linear or branched polyethylene glycols, polypropylene glycols or copolymers thereof.

4. The use as claimed in claim 3, **characterized in that** the polyol has an OH value of 500 to 15 mg KOH/g (DIN 53240) and preferably 50 to 20 mg KOH/g and a viscosity at 25°C of 500 mPa.s to 3,000 mPa.s (DIN 51550).

5. The use as claimed in any of claims 2 to 4, **characterized in that** the surfactant(s) contain(s) at least 2 OH groups.

6. The use as claimed in claim 5, **characterized in that** the surfactant( s ) is/are an alkyl polyglycoside.

7. A process for cutting cured elastomeric adhesive/sealant joints or elastomeric moldings, **characterized by** the following steps:
- spraying or coating of the areas of the elastomer to be cut with the lubricant claimed in claims 1 to 6,
- cutting of the elastomer with a vibrating or oscillating knife or a cutting wire,
- optionally flexible rebonding on at least one of the cut surfaces.

## Revendications

1. Utilisation d'une composition à base de solutions et/ou d'émulsions aqueuses de polyéthers de polyols comme agents lubrifiants en vue du graissage et du refroidissement lors de la coupe de joints d'étanchéité/collage élastomères durcis ou de pièces moulées ou de profilés élastomères durcis.

2. Utilisation selon la revendication, 1
**caractérisée en ce que**
l'agent lubrifiant contient de l'eau, au moins un polyéther de polyol, un ou plusieurs agents tensio actif(s) non ionique(s) et éventuellement un agent conservateur.

3. Utilisation selon au moins une des revendications précédentes,
**caractérisée en ce que**
le polyéther de polyol est choisi dans le groupe des polyéthylèneglycols linéaires ou ramifiés, des polypropylèneglycols ou de leurs copolymères.

4. Utilisation selon la revendication 3,
**caractérisée en ce que**
le polyol a un indice d'OH de 500 à 15 mgKOH/g (DIN 53240), de préférence de 50 à 20 mgKOH/g et une viscosité à 25°C de 500mPas à 3000 mPa.s (DIN 51550).

5. Utilisation selon l'une des revendications 2 à 4,
**caractérisée en ce que**
le(s) agent(s) tensio actif(s) contient (contiennent) au moins 2 groupes OH.

6. Utilisation selon la revendication 5,
**caractérisée en ce que**
le (les) agent(s) tensioactif(s) est/sont un alkylpolyglycoside.

7. Procédé de coupe de joints d'étanchéité/collage élastomère divers de pièces moulées élastomères,
**caractérisé par**
les étapes suivantes :
- injection ou enduction des zones à découper de l'élastomère avec l'agent lubrifiant conformément à la revendication 1 à 6,
- découpe de l'élastomère avec un couteau à vibration ou à mouvement alternatif ou avec un fil à couper,
- le cas échéant recollage par force sur au moins une des surfaces de coupe.
